# EUROPÄISCHE PATENTSCHRIFT

(11) **EP 2 057 298 B1**
(45) Veröffentlichungstag und Bekanntmachung des Hinweises auf die Patenterteilung: **14.11.2012**
(21) Anmeldenummer: 07801178.0
(22) Anmeldetag: 27.07.2007
(51) Int. Cl.: C22C 38/12

(54) **STAHL UND VERARBEITUNGSVERFAHREN FÜR DIE HERSTELLUNG VON HÖHERFESTEN BRUCHTRENNBAREN MASCHINENBAUTEILEN**
STEEL, AND PROCESSING METHOD FOR THE PRODUCTION OF HIGHER-STRENGTH FRACTURE-SPLITTABLE MACHINE COMPONENTS
ACIER ET PROCÉDÉ DE TRANSFORMATION POUR PRODUIRE DES PIÈCES MÉCANIQUES POUVANT ÊTRE SÉPARÉES PAR RUPTURE PRÉSENTANT UNE RÉSISTANCE ACCRUE

(30) Priorität: 01.09.2006 DE 102006041146
(43) Veröffentlichungstag der Anmeldung: 13.05.2009
(73) Patentinhaber: Georgsmarienhütte GmbH, 49124 Georgsmarienhütte (DE)
(72) Erfinder: Diederichs, Roman, 49082 Osnabrück (DE); Stüber Dr., Axel, 27367 Sottrum (DE); Lange, Robert, 49080 Osnabrück (DE)
(74) Vertreter: Röther, Peter
(86) Internationale Anmeldenummer: PCT/DE2007/001337
(87) Internationale Veröffentlichungsnummer: WO 2008/028447

(56) Entgegenhaltungen:
- EP-A- 0 035 681
- EP-A- 0 856 590
- JP-A- 1 176 055
- JP-A- 4 191 348
- US-A- 5 769 970
- US-A1- 2004 131 494

## Beschreibung

Die vorliegende Erfindung betrifft einen Stahl und das Verarbeitungsverfahren für die Herstellung von höherfestenMaschinenbauteilen, die aus mindestens zwei bruchgetrennten Teilen bestehen. Dieser Werkstoff wurde zum Beispiel für die Herstellung von Crackpleueln entwickelt.

Der Stahl muss zum Schmieden oder zum sonstigen Warmumformen geeignet sein. Aus der Schmiedehitze mit kontrollierter Abkühlung muss ein weitgehend perlitisches Gefüge einzustellen sein, das eine Streckgrenze von über 750 N/mm², eine Zugfestigkeit von 1000 bis 1200 N/mm², eine Bruchdehnung von über 10% und eine Brucheinschnürung von über 25% aufweist. Besonders wichtig ist die Eignung zum Bruchtrennen.

Die gewünschten Eigenschaften können erreicht werden durch die gezielte Einstellung eines perlitischen Gefüges mit Ausscheidungen von Sondercarbiden (Niob- und Vanadiumcarbide) sowie von Mangansulfiden durch eine entsprechend einzustellende chemische Zusammensetzung, eine gezielte Temperaturführung während der Warmumformung bei der Herstellung des Vormaterials sowie bei der Fertigschmiedung der Bauteilen (thermomechanische Behandlung) und eine abgestimmte Wärmebehandlung nach erfolgter Schmiedung bzw. Warmumformung.

Bisher werden für diesen Verwendungszweck zum Beispiel entweder Stähle von beinahe eutektoider Zusammensetzung mit etwa 0,7% C, 0,5 bis 0,9% Mn, 0,06 bis 0,07% S und ggf. 0,1 bis 0,2% V (C70S6, 70MnVS4) oder mit mittlerem Kohlenstoffgehalt von etwa 0,4% C, etwa 1 % Mn, 0,06 bis 0,07% S und etwa 0,3% V (36MnVS4) nach technischen Kundenvorschriften eingesetzt.

Diese Stähle weisen ein weitgehend perlitisches Gefüge mit Vanadiumcarbiden sowie Mangansulfiden auf und halten die Vorgaben bezüglich der mechanischen Eigenschaften ein. Nachteile der bekannten Werkstoffvarianten liegen darin, dass die bisherigen Werkstoffvarianten einen hohen Ressourcenverbrauch an teuren und knappen Legierungsmitteln aufweisen. Insbesondere Vanadium wird derzeit vermehrt im Bereich ausscheidungshärtenden ferritisch-perlitischen Stähle (AFP-Stähle) eingesetzt, wodurch Vanadium zu einem zunehmend knappen Gut wird.

Das Ziel der vorliegenden Erfindung ist die Vermeidung der genannten Nachteile durch den Vorschlag eines neuen Stahles, der die geforderten mechanischen Eigenschaften bezüglich der Festigkeit (und Dauerfestigkeit) aufweist und zusätzlich gute Zähigkeitseigenschaften im Zugversuch mit gleichzeitig guter Crackbarkeit vereint. Gleichzeitig soll der Stahl gut strangvergießbar und schmiedbar sein. Des Weiteren soll der neue Stahl ressourcenschonender herstellbar sein als die bekannten Stähle durch eine partielle Substitution des Vanadiumgehaltes durch Niob mit einer entsprechend angepassten Umform- und Abkühlstrategie.

Ein crackbarer Stahl ist auch aus der EP 0779 375 B1 bekannt. Die Zugabe von Niob ist hier jedoch nicht vorgesehen.

Der hohe Wert für die Streckgrenze wird erfindungsgemäß neben der chemischen Basiszusammensetzung durch eine Ausscheidung von möglichst fein verteilten Carbiden der Sondercarbidblidner Niob und Vanadium erzielt. Hierfür ist eine Auflösung der vorhandenen Carbide vor dem letzten Warmumformschritt erforderlich sowie eine kontrollierte Temperaturführung während der Warmumformung und der anschließenden Abkühlung. Fein verteilte Ausscheidungen können insbesondere bei einer niedrigen Endumformtemperatur mit anschließend leicht beschleunigter Abkühlung erzielt werden. Hierdurch wird besonders die Streckgrenze angehoben und somit das Streckgrenzenverhältnis entscheidend verbessert.

Die Zugfestigkeit kann von dem durch die Grundzusammensetzung mit 0,5% C, 0,6% Si, 1,0% Mn, 0,23% Cr, 0,2% Ni und 0,14% V gegebenen Basiswert durch eine leicht beschleunigte Abkühlung nach der Warmumformung ebenfalls im gewünschten Bereich eingestellt werden.

Die Zähigkeitskennwerte werden insbesondere durch die gezielte Zulegierung von 0,06 bis 0,07% Schwefel begrenzt. Ebenfalls positiv in diesem Sinne wirken der Kohlenstoffgehalt und der relativ hohe Stickstoffgehalt.

Entscheidend für eine gute Crackbarkeit des Werkstoffes ist ein kristalliner Bruch ohne makroskopische Verformung. Dies wird durch das Legierungskonzept mit hohem Kohlenstoff-, Stickstoff- und Schwefelgehalt und vergleichsweise geringen Gehalten an Chrom, Nickel und Molybdän vorgegeben.

Lösungsgemäß betrifft die Erfindung einen Stahl zur Herstellung von bruchtrennbaren Bauteilen für die Fahrzeugindustrie gemäß Anspruch 1.

## Patentansprüche

1. Stahl für höherfeste Maschinenbauteile, die aus mindestens zwei bruchgetrennten Teilen bestehen, der **dadurch gekennzeichnet ist, dass** dessen chemische Zusammensetzung folgende Gehalte in Gewichtsprozent aufweist:
| | | |
|---|---|---|
| 0,45% | ≤ **C** ≤ | 0,55% |
| 0,50% | ≤ **Si** ≤ | 0,70% |
| 0,90% | ≤ **Mn** ≤ | 1,10% |
| 0,10% | ≤ **Cr** ≤ | 0,40% |
| 0,10% | ≤ **Ni** ≤ | 0,30% |
| 0% | ≤ **Mo** ≤ | 0,20% |
| 0,10% | ≤ **V** ≤ | 0,20% |
| 0.010% | ≤ **Al** ≤ | 0,020% |
| 0,020% | ≤ **Nb** ≤ | 0,030% |
| 0,010% | ≤**N**≤ | 0,020% |
| Optional | 0,02% ≤ **Ti** ≤ | 0,030% |
wobei der Rest aus Eisen und den erschmelzungsbedingten Verunreinigungen besteht.

2. Stahl nach Anspruch1, der **dadurch gekennzeichnet ist, dass** seine chemische Zusammensetzung derart ist, dass gilt:
| | | |
|---|---|---|
| 0,45% | ≤ **C** ≤ | 0,55% |
| 0,50% | ≤ **Si** ≤ | 0,70% |
| 0,90% | ≤ **Mn** ≤ | 1,10% |
| 0,10% | ≤ **Cr** ≤ | 0,40% |
| 0,10% | ≤ **Ni** ≤ | 0,30% |
| 0,10% | ≤ **V** ≤ | 0,20% |
| 0,010% | ≤ **Al** ≤ | 0,020% |
| 0,020% | ≤ **Nb** ≤ | 0,030% |
| 0,010% | ≤ **N** ≤ | 0,020% |
| 0,020% | ≤ **Ti** ≤ | 0,030% |

3. Stahl nach Anspruch 1 oder 2, der **dadurch gekennzeichnet ist, dass** seine chemische Zusammensetzung derart ist, dass gilt:
| | | |
|---|---|---|
| 0,45% | ≤ **C** ≤ | 0,55% |
| 0,50% | ≤ **Si** ≤ | 0,70% |
| 0,90% | ≤ **Mn** ≤ | 1,10% |
| 0,30% | ≤ **Cr** ≤ | 0,40% |
| 0.10% | ≤ **Ni** ≤ | 0,20% |
| 0,10% | ≤ **V** ≤ | 0,20% |
| 0,010% | ≤ **Al** ≤ | 0,020% |
| 0,020% | ≤ **Nb** ≤ | 0,030% |
| 0,015% | ≤ **N** ≤ | 0,020% |

4. Verwendung eines Stahles nach einem der Ansprüche 1 bis 3 zur Herstellung von bruchtrennbaren Bauteilen für den Fahrzeugbau, die nach dem Schmieden und einer kontrollierten Abkühlung eine weitgehend perlitische Struktur mit Ausscheidungen von Sondercarbiden aufweisen.

5. Bauteil hergestellt nach Anspruch 4, **dadurch gekennzeichnet, dass** die Streckgrenze nach einer kontrollierten Abkühlung aus der Umformwärme über 750 N/mm² beträgt.

6. Bauteil nach Anspruch 5, **dadurch gekennzeichnet, dass** die Zugfestigkeit nach einer kontrollierten Abkühlung aus der Umformwärme über 950 N/mm² und unter 1200 N/mm² beträgt.

7. Bauteil nach Anspruch 6, **dadurch gekennzeichnet, dass** die Bruchdehnung nach einer kontrollierten Abkühlung aus der Umformwärme über 10% beträgt.

8. Bauteil nach Anspruch 7, **dadurch gekennzeichnet, dass** die Brucheinschnürung nach einer kontrollierten Abkühlung aus der Umformwärme über 25% beträgt.

9. Bauteil nach Anspruch 8, **dadurch gekennzeichnet, dass** es bruchtrennbar ist.

10. Bauteil nach Anspruch 9, **dadurch gekennzeichnet, dass** es zum induktiven Härten geeignet ist.

11. Bauteil nach Anspruch 10, **dadurch gekennzeichnet, dass** die mechanischen Eigenschaften sowohl im Schmiedevormaterial als auch im Bauteil durch eine thermomechanische Behandlung eingestellt werden können.

## Claims

1. Steel for higher-strength machinery components, which consist of at least two fracture-split parts, which steel is **characterised in that** its chemical composition has the following contents in weight per cent:
| | | |
|---|---|---|
| 0.45% | ≤ **C** ≤ | 0.55% |
| 0.50% | ≤ **Si** ≤ | 0.70% |
| 0.90% | ≤ **Mn** ≤ | 1.10% |
| 0.10% | ≤ **Cr** ≤ | 0.40% |
| 0.10% | ≤ **Ni** ≤ | 0.30% |
| 0% | ≤ **Mo** ≤ | 0.20% |
| 0.10% | ≤ **V** ≤ | 0.20% |
| 0.010% | ≤ **Al** ≤ | 0.020% |
| 0.020% | ≤ **Nb** ≤ | 0.030% |
| 0.010% | ≤ **N** ≤ | 0.020% |
| Optional | 0.02% ≤ **Ti** ≤ | 0.030% |
wherein the remainder consists of iron and the impurities due to smelting.

2. Steel according to claim 1, which is **characterised in that** its chemical composition is such that the following applies:
| | | |
|---|---|---|
| 0.45% | ≤**C**≤ | 0.55% |
| 0.50% | ≤**Si**≤ | 0.70% |
| 0.90% | ≤**Mn**≤ | 1.10% |
| 0.10% | ≤**Cr**≤ | 0.40% |
| 0.10% | ≤**Ni**≤ | 0.30% |
| 0.10% | ≤**V**≤ | 0.20% |
| 0.010% | ≤**Al**≤ | 0.020% |
| 0.020% | ≤**Nb**≤ | 0.030% |
| 0.010% | ≤**N**≤ | 0.020% |
| 0.020% | ≤**Ti**≤ | 0.030% |

3. Steel according to claim 1 or 2, which is **characterised in that** its chemical composition is such that the following applies:
| | | |
|---|---|---|
| 0.45% | ≤**C**≤ | 0.55% |
| 0.50% | ≤**Si**≤ | 0.70% |
| 0.90% | ≤**Mn**≤ | 1.10% |
| 0.30% | ≤**Cr**≤ | 0.40% |
| 0.10% | ≤**Ni**≤ | 0.20% |
| 0.10% | ≤**V**≤ | 0.20% |
| 0.010% | ≤**Al**≤ | 0.020% |
| 0.020% | ≤**Nb**≤ | 0.030% |
| 0.015% | ≤**N**≤ | 0.020% |

4. Use of a steel according to one of claims 1 to 3 for the manufacture of components that can be fracture split for automotive construction, which following forging and a controlled cooling down have a largely pearlitic structure with precipitations of special carbides.

5. Component manufactured according to claim 4, **characterised in that** the yield strength following a controlled cooling down from the forming heat is over 750 N/mm².

6. Component according to claim 5, **characterised in that** the tensile strength following a controlled cooling down from the forming heat is over 950 N/mm² and under 1200 N/mm².

7. Component according to claim 6, **characterised in that** the elongation at break following a controlled cooling down from the forming heat is over 10%.

8. Component according to claim 7, **characterised in that** the contraction of area following a controlled cooling down from the forming heat is over 25%.

9. Component according to claim 8, **characterised in that** it can be fracture split.

10. Component according to claim 9, **characterised in that** it is suitable for induction hardening.

11. Component according to claim 10, **characterised in that** the mechanical properties can be adjusted both in the forging stock and in the component by a thermomechanical treatment.

## Revendications

1. Acier pour composants mécaniques à résistance accrue, qui sont constitués d'au moins deux pièces séparées par cassure, **caractérisé en ce que** sa composition chimique comprend les teneurs suivantes, en pourcents en poids :
| | | |
|---|---|---|
| 0,45 % | ≤ C ≤ | 0,55 % |
| 0,50 % | ≤ Si ≤ | 0,70 % |
| 0,90 % | ≤ Mn ≤ | 1,10 % |
| 0,10 % | ≤ Cr ≤ | 0,40 % |
| 0,10 % | ≤ Ni ≤ | 0,30 % |
| 0 % | ≤ Mo ≤ | 0,20 % |
| 0,10 % | ≤ V ≤ | 0,20 % |
| 0,010 % | ≤ Al ≤ | 0,020 % |
| 0,020 % | ≤ Nb ≤ | 0,030 % |
| 0,010 % | ≤ N ≤ | 0,020 % |
| en option 0,02 % | ≤ Ti ≤ | 0,030 % |
le reste étant constitué de fer et des impuretés dues à l'élaboration.

2. Acier selon la revendication 1, **caractérisé en ce que** sa composition chimique est telle que :
| | | |
|---|---|---|
| 0,45 % | ≤ C ≤ | 0,55 % |
| 0,50 % | ≤ Si ≤ | 0,70 % |
| 0,90 % | ≤ Mn ≤ | 1,10 % |
| 0,10 % | ≤ Cr ≤ | 0,40 % |
| 0,10 % | ≤ Ni ≤ | 0,30 % |
| 0,10 % | ≤ V ≤ | 0,20 % |
| 0,010 % | ≤ Al ≤ | 0,020 % |
| 0,020 % | ≤ Nb ≤ | 0,030 % |
| 0,010 % | ≤ N ≤ | 0,020 % |
| 0,020 % | ≤ Ti ≤ | 0,030 % |

3. Acier selon la revendication 1 ou 2, **caractérisé en ce que** sa composition chimique est telle que :
| | | |
|---|---|---|
| 0,45 % | ≤ C ≤ | 0,55 % |
| 0,50 % | ≤ Si ≤ | 0,70 % |
| 0,90% | ≤ Mn ≤ | 1,10 % |
| 0, 30 % | ≤ Cr ≤ | 0,40 % |
| 0,10 % | ≤ Ni ≤ | 0,20 % |
| 0,10 % | ≤ V ≤ | 0,20 % |
| 0,010 % | ≤ Al ≤ | 0,020 % |
| 0,020 % | ≤ Nb ≤ | 0,030 % |
| 0,015 % | ≤ N ≤ | 0,020 % |

4. Utilisation d'un acier selon l'une des revendications 1 à 3 pour la fabrication de composants, pouvant être séparés par cassure, pour la construction automobile, qui présente, après le forgeage et un refroidissement contrôlé, une structure essentiellement perlitique, avec des précipitations de carbures spéciaux.

5. Composant fabriqué selon la revendication 4, **caractérisé en ce que** la limite apparente d'élasticité, après un refroidissement contrôlé à partir de la chaleur de déformation, est supérieure à 750 N/mm².

6. Composant selon la revendication 5, **caractérisé en ce que** la résistance à la traction, après un refroidissement contrôlé à partir de la chaleur de déformation, est supérieure à 950 N/mm² et inférieure à 1200 N/mm².

7. Composant selon la revendication 6, **caractérisé en ce que** l'allongement à la rupture, après un refroidissement contrôlé à partir de la chaleur de déformation, est supérieur à 10 %.

8. Composant selon la revendication 7, **caractérisé en ce que** le coefficient de striction, après un refroidissement contrôlé à partir de la chaleur de déformation, est supérieure à 25 %.

9. Composant selon la revendication 8, **caractérisé en ce qu'**il est séparable par cassure.

10. Composant selon la revendication 9, **caractérisé en ce qu'**il convient à une trempe inductive.

11. Composant selon la revendication 10, **caractérisé en ce que** les propriétés mécaniques peuvent être ajustées par un traitement thermomécanique tant dans le matériau primaire de forgeage que dans le composant.
